# EUROPÄISCHE PATENTSCHRIFT

(11) **EP 0 058 139 B1**
(45) Veröffentlichungstag und Bekanntmachung des Hinweises auf die Patenterteilung: **28.08.1985**
(21) Anmeldenummer: 82810051.1
(22) Anmeldetag: 05.02.1982
(51) Int. Cl.: D06P 1/00, D06M 13/00, D06L 3/12, D06P 1/613

(54) **Verfahren zum Färben oder Ausrüsten von textilen Fasermaterialien**
Process for dyeing or finishing fibrous textile materials
Procédé de teinture ou de finissage de matières fibreuses textiles

(30) Priorität: 11.02.1981 CH 903/81
(43) Veröffentlichungstag der Anmeldung: 18.08.1982
(73) Patentinhaber: CIBA-GEIGY AG, 4002 Basel (CH)
(72) Erfinder: Guth, Christian, CH-4052 Basel (CH); Binz, Jörg, CH-4153 Reinach (CH)

## Beschreibung

Die vorliegende Erfindung betrifft ein kontinuierliches Verfahren zum Färben oder Ausrüsten von textilen Fasermaterialien, vorzugsweise mit ausgeprägt dreidimensionalem Charakter (Pol- und Flormaterialien) und insbesondere Teppichen, mit Hilfe von Schaum.

Aus der EP-A1-9240 ist eine verschäumbare Zubereitung bekannt, welche eine vorbestimmte Menge eines Ausrüstungsmittels und höchstens 10 Gew.% eines Verschäumers enthält und wobei das Verhältnis der Wirksubstanzen zu dem genannten Verschäumer mindestens 8 : 1 beträgt.

Als einzelne Verschäumungsmittel können spezifische, zum Teil oberflächenaktive anionische oder nichtionogene Verbindungen, darunter auch Blockpolymerisate aus Propylenoxid und Ethylenoxid verwendet werden. Diese Blockpolymerisate entsprechen der Formel oder worin m, n und p 10 bis 100 bedeuten.

Aus der GB-A-2 027 753 ist ein Verfahren zum Behandeln von textilen Fasermaterialien mit Hilfe von Schaum bekannt, bei dem eine verschäumte Zubereitung verwendet wird, die eine spezielle Kombination oberflächenaktiver Mittel, die durch chemische und physikalische Parameter definiert sind, enthält. Die darin beschriebenen Schäume zeichnen sich insbesondere dadurch aus, dass sie Schaumhalbwertzeiten von mehr als 60 Minuten haben. Als Verschäumerkomponenten können spezifische anionische und nichtionogene Tenside verwendet werden. Erfindungsgemäss verwendbare nichtionogene Blockpolymerisate und somit die Schaummittelkombination gemäss der vorliegenden Erfindung werden jedoch in der GB-A-2 027 753 nicht offenbart.

In der nicht vorpublizierten EP-A1-30 919 wird ein Verfahren zum Färben oder Ausrüsten von textilen Fasermaterialien beschrieben, bei dem eine wässerige schaumbildende Zubereitung verwendet wird, welche (a) als Schaumstabilisator 1 bis 4 g/I eines anionischen oder nichtionogenen Tensides oder einer Mischung dieser Tenside und (b) als Schaummoderator 0,1 bis 1 g/I eines Siloxanoxyalkylen-Copolymerisates enthält. Derartige Zubereitungen sind von der vorliegenden Erfindung ansgenommen.

Es wurde nun gefunden, dass man unter Verwendung einer spezifischen Verschäumerkombination bestehend aus einem anionischen Tensid in Kombination mit einem siloxanfreien nichtionogenen Blockpolymerisat, das aus sich von Aethylenoxid und Propylenoxid ableitenden Einheiten aufgebaut ist und welches sich insbesondere durch eine Antischaumwirkung in der Wärme auszeichnet und einen Trübungspunkt von 15 bis 70°C hat, egale Färbungen mit verbesserter Durchfärbung und auch eine verbesserte Penetration der Textilchemikalien bei der Polausrüstung erzielen kann.

Gegenstand der vorliegenden Erfindung ist daher ein Verfahren zum Färben oder Ausrüsten von textilen Fasermaterialien durch Aufbringen einer wässerigen Zubereitung in Schaumform auf die Fasermaterialien und anschliessende Hitzebehandlung dieser Materialien, wobei die Zubereitung neben dem Farbstoff (oder optischen Aufheller) oder Ausrüstmittel eine schaumbildende Mischung enthät. Das Verfahren ist dadurch gekennzeichnet, dass die schaumbildende Mischung aus Wasser und mindestens
(A) einem anionischen Tensid und
(B) einem nichtionogenen Blockpolymeren, das sich von Aethylenoxid und Propylenoxid ableitenden Einheiten aufgebaut ist und einen Trübungspunkt von 15 bis 70 °C und eine Antischaumwirkung in der Wärme hat, besteht, ausgenommen schaumbildende Mischungen, die Siloxanoxyalkylen-Copolymerisate enthalten.

Gewünschtenfalls kann die Komponente A in Kombination mit einem nichtionogenen Aethylenoxid- Polyaddukt verwendet werden.

Die Komponenten (A) und (B) können als Einzelverbindungen oder als Gemische vorhanden sein.

Die Komponente (A) ist der eigentliche Schaumbildner, welcher gleichzeitig auch als Schaummoderator und Schaumstabilisator wirkt. Sie kann einerseits mit sehr geringer Einsatzmenge den Schaum regulieren und stabilisieren.

Die anionischen Tenside der Komponente (A) sind vorzugsweise Derivate von Alkylenoxidaddukten, wie z. B. saure, Ethergruppen oder vorzugsweise Estergruppen von anorganischen oder organischen Säuren enthaltenden Anlagerungsprodukte von Alkylenoxiden, besonders Aethylenoxid und/oder Propylenoxid oder auch Styroloxid an aliphatische Kohlenwasserstoffreste mit insgesamt mindestens 4 Kohlenstoffatomen aufweisende organische Hydroxyl-, Carboxyl-, Amino- und/oder Amidoverbindungen bzw. Mischungen dieser Stoffe. Diese sauren Ether oder Ester können als freie Säuren oder als Salze, z. B. Alkalimetall-, Erdalkalimetall-, Ammonium- oder Aminsalze vorliegen.

Die Herstellung dieser anionischen Tenside erfolgt nach bekannten Methoden, indem man an die genannen organischen Verbindungen mindestens 1 Mol, vorzugsweise mehr als 1 Mol, z. B. 2 bis 60 Mol Aethylenoxid oder Propylenoxid oder alternierend in beliebiger Reihenfolge Aethylenoxid und Propylenoxid anlagert und anschliessend die Anlagerungsprodukte verethert bzw. verestert und gegebenenfalls die Ether bzw. die Ester in ihre Salze überführt. Als Grundstoffe kommen höhere Fettalkohole, d. h. Alkanole oder Alkenole je mit 8 bis 22 Kohlenstoffatomen, zwei- bis sechswertige aliphatische Alkohole von 2 bis 9 Kohlenstoffatomen, alicyclische Alkohole, Phenylphenole, Benzylphenole, Alkylphenole mit einem oder mehreren Alkylsubstituenten, der bzw. die zusammen mindestens 4 Kohlenstoffatome aufweisen, Fettsäuren mit 8 bis 22 Kohlenstoffatomen, Amine, die aliphatische und/oder cycloaliphatische Kohlenwasserstoffreste von mindestens 8 Kohlenstoffatomen aufweisen, besonders derartige Reste aufweisende Fettamine, Hydroxyalkylamine, Hydroxyalkylamide und Aminoalkylester von Fettsäuren oder Dicarbonsäuren und höher alkylierter Aryloxycarbonsäuren in Betracht.

Beispielsweise kommen als anionische Tenside in Frage :
- sulfatierte aliphatische Alkohole, deren Alkylkette 8 bis 18 Kohlenstoffatome aufweist, z. B. sulfatierter Laurylalkohol ;
- sulfatierte ungesättigte Fettsäuren oder Fettsäurenniederalkylester, die im Fettrest 8 bis 20 Kohlenstoffatome aufweisen, z. B. Rizinolsäure und solche Fettsäuren enthaltende Oele, z. B. Rizinusöl ;
- Alkylsulfonate, deren Alkylkette 8 bis 20 Kohlenstoffatome enthält, z. B. Dodecylsulfonat ;
- Alkylarylsulfonate mit geradkettiger oder verzweigter Alkylkette mit mindestens 6 Kohlenstoffatomen, z. B. Dodecylbenzolsulfonate oder 3,7-Diisobutyl-naphthalinsulfonate ;
- Sulfonate von Polycarbonsäureestern, z. B. Dioctylsulfosuccinate oder Suifosuccinamide ;
- die als Seifen bezeichneten Alkalimetall-, Ammonium- oder Aminsalze von Fettsäuren mit 10 bis 20 Kohlenstoffatomen, z. B. Kolophoniumsalze ; _{'}
- Ester von Polyalkoholen, insbesondere Mono- oder Diglyceride von Fettsäuren mit 12 bis 18 Kohlenstoffatomen, z. B. Monoglyceride der Laurin-, Stearin- oder Oelsäure, und
- die mit einer organischen Dicarbonsäure wie z. B. Maleinsäure, Malonsäure oder Sulfobernsteinsäure, vorzugsweise jedoch mit einer anorganischen mehrbasischen Säure wie o-Phosphorsäure oder insbesondere Schwefelsäure in einen sauren Ester übergeführten Anlagerungsprodukte von 1 bis 60 Aethylenoxid und/oder Propylenoxid an Fettamine, Fettsäuren oder Fettalkohole je mit 8 bis 22 Kohlenstoffatomen, an Alkylphenole mit 4 bis 16 Kohlenstoffatomen in der Alkylkette oder an dreibis - sechswertige Alkanole mit 3 bis 6 Kohlenstoffatomen.

Gut geeignete anionische Tenside der Komponente (A) sind saure Ester oder deren Salze eines Polyadduktes von 2 bis 30 Mol Aethylenoxid an 1 Mol Fettalkohol mit 8 bis 22 Kohlenstoffatomen oder an 1 Mol eines Phenols, das mindestens eine Benzylgruppe, eine Phenylgruppe oder vorzugsweise eine Alkylgruppe mit mindestens 4 Kohlenstoffatomen aufweist, wie z. B. Benzylphenol, Dibenzylphenol, Dibenzyl-(nonyl)-phenol, o-Phenylphenol, Butylphenol, Tributylphenol, Octylphenol, Nonylphenol, Dodecylphenol oder Pentadecylphenol, wobei diese sauren Ester einzeln oder als Gemisch verwendet werden können.

Bevorzugte Komponenten (A) entsprechen der Formel worin R Alkyl oder Alkenyl mit 8 bis 22 Kohlenstoffatomen, Alkylphenyl mit 4 bis 16 Kohlenstoffatomen im Alkylteil oder o-Phenylphenyl, X den Säurerest einer anorganischen, Sauerstoff enthaltenden Säure wie z. B. Schwefelsäure oder Phosphorsäure oder auch den Rest einer organischen Säure und m 2 bis 30, vorzugsweise 2 bis 15 bedeuten.

Der Alkylrest im Alkylphenyl befindet sich vorzugsweise in para-Stellung. Die Alkylreste im Alkylphenyl können Butyl, Hexyl, n-Octyl, n-Nonyl, p-tert. Octyl, p-iso-Nonyl, Decyl oder Dodecyl sein. Bevorzugt sind die Alkylreste mit 8 bis 12 Kohlenstoffatomen, insbesondere die Octyl- oder Nonylreste.

Die Fettalkohole zur Herstellung der anionischen Tenside der Formel (1) sind z. B. solche mit 8 bis 22, insbesondere 8 bis 18 Kohlenstoffatomen, wie Octyl-, Decyl-, Lauryl-, Tridecyl-, Myristyl-, Cetyl-, Stearyl-, Oleyl-, Arachidyl- oder Behenylalkohol.

Der Säurerest X leitet sich beispielsweise von niedermolekularen Di-carbonsäuren ab, wie z. B. von Maleinsäure, Bernsteinsäure oder Sulfobernsteinsäure, und ist über eine Esterbrücke mit dem Aethylenoxidteil des Moleküls verbunden. Insbesondere leitet sich X jedoch von anorganischen mehrbasischen Säuren, wie Schwefelsäure und Orthophosphorsäure ab. Der Säurerest X kann in Salzform, d. h. z. B. als Alkalimetall-, Ammonium- oder Aminsalz, vorliegen. Beispiele für solche Salze sind Lithium-, Natrium-, Kalium-, Ammonium-, Trimethylamin-, Aethanolamin-, Diäthanolamin- oder Triäthanolaminsalze.

Besonders bevorzugte Komponenten (A) sind anionische Tenside der Formel worin R₁ Octyl oder Nonyl bedeutet, m₁ 2 bis 15 ist und X₁ sich von o-Phosphorsäure oder vorzugsweise .von Schwefelsäure ableitet und die Tenside als freie Säuren, Natrium- oder Ammoniumsalze vorliegen. Von besonderem Interesse ist der saure Schwefelsäureester des Anlagerungsproduktes von 2 bis 12 Mol Aethylenoxid an 1 Mol p-Nonylphenol..

Die anionischen Tenside der Komponenten (A) können allein, als Mischungen untereinander oder auch als Kombination mit einem nichtionogenen Aethylenoxid-Polyaddukt eingesetzt werden.

Das nichtionogene Aethylenoxid-Polyaddukt ist vorteilhafterweise ein Anlagerungsprodukt von 1 bis 100 Mol Aethylenoxid an 1 Mol eines aliphatischen Monoalkohols mit mindestens 4 Kohlenstoffatomen, eines 3- bis 6-wertigen aliphatischen Alkohols, eines gegebenenfalls durch Alkyl oder Phenyl substituierten Phenols oder einer Fettsäure mit 8 bis 22 Kohlenstoffatomen.

Bei den aliphatischen Monoalkoholen zur Herstellung der nichtionogenen Polyadukkte handelt es sich z. B. um wasserunlösliche Monoalkohole mit mindestens 4 Kohlenstoffatomen, vorzugsweise 8 bis 22 Kohlenstoffatomen. Diese Alkohole können gesättigt oder ungesättigt und verzweigt oder geradkettig sein und können allein oder im Gemisch eingesetzt werden. Es können natürliche Alkohole wie z. B. Myristylalkohol, Cetylalkohol, Stearylalkohol oder Oleylalkohol oder synthetische Alkohole wie insbesondere 2-Aethylhexanol, ferner Trimethylhexanol, Trimethylnonylalkohol, Hexadecylalkohol oder Alfole (Cₑ-Css) mit dem Alkylenoxid umgesetzt werden. Alfole^{®} sind lineare primäre Alkohole von 8 bis 22 C-Atomen.

Als gegebenenfalls substituierte Phenole eignen sich beispielsweise Phenol, o-Phenylphenol oder Alkylphenole, deren Alkylrest 1 bis 16, vorzugsweise 4 bis 12 Kohlenstoffatome aufweist. Beispiele dieser Alkylphenole sind p-Kresol, Butylphenol, Tributylphenol, Octylphenol und besonders Nonylphenol.

Die Fettsäuren weisen vorzugsweise 8 bis 12 Kohlenstoffatome auf und können gesättigt oder ungesättigt sein, wie z. B. die Caprin-, Laurin-, Myristin-, Palmitin- oder Stearinsäure bzw. die Decen-, Dodecen-, Tetradecen-, Hexadecen-, Oel-, Linol-, Linolen- oder vorzugsweise Rizinolsäure.

Gut geeignete nichtionogene Polyaddukte sind Anlagerungsprodukte von 2 bis 35 Mol Aethylenoxid an 1 Mol Fettalkohol oder Fettsäure mit jeweils 8 bis 22 Kohlenstoffatomen oder an 1 Mol Alkylphenol mit insgesamt 4 bis 12 Kohlenstoffatomen im Alkylteil öder Fettsäuredialkanolamide mit 8 bis 22 Kohlenstoffatomen im Fettsäurerest.

Anstelle derartiger Polyaddukte können auch Umsetzungsprodukte aus einer 8 bis 22 Kohlenstoffatome aufweisenden Fettsäure und einem primären oder sekundären, mindestens eine Hydroxyniederalkyl-oder Niederalkoxynieder- alkylgruppe aufweisenden Amin oder Alkylenoxid-Anlagerungsprodukte dieser hydroxyalkylgruppenhaltigen Umsetzungsprodukte, wobei die Umsetzung so erfolgt, dass das molekulare Mengenverhältnis zwischen Hydroxyalkylamin und Fettsäure 1 : 1 und grösser als 1, z. B. 1,1 1 bis 2 1 sein kann, samt dem anionischen Tensid eingesetzt werden.

Die Einsatzmengen, in denen die Komponente (A) einzeln oder als Gemisch unter sich oder mit Aethylenoxidpolyaddukt den Behandlungsflotten zugesetzt wird, bewegen sich von 0,5 bis 5 g vorzugsweise 1 bis 3 g pro Liter Flotte.

Die als Komponente (B) in Betracht kommenden Polyäthylenoxid/Polypropylenoxid-Blockpolymerisate haben eine Trübungspunkt von 15 bis 70 °C, vorzugsweise 25 bis 50 °C. Der Trübungspunkt wird z. B. nach DIN 53917 bestimmt. Diese Blockpolymerisate sind vorteilhafterweise aus 10 bis 50 Gewichtsprozent sich von Aethylenoxid und 50 bis 90 Gewichtsprozent von Propylenoxid ableitenden Einheiten aufgebaut und besitzen ein Molekulargewicht von 250 bis 6 000, insbesondere 350 bis 3 000.

Die Komponente (B) besitzt die Eigenschaft, den Schaum bei Einwirkung von Feuchtigkeit und Wärme zu zerstören, d. h. zerfallen zu lassen. Diese Wirkung beruht auf der Eigenschaft dieser Komponente, in wässeriger Lösung einen insbesondere bei 25 bis 50 °C ausgeprägten Trübungspunkt aufzuweisen, d. h. diese Produkte zeigen Antischaumwirkung in der Wärme. Die Komponente (B) wirkt als Schaummoderator im Dämpfer.

Geeignete Blockpolymerisate (B) entsprechen der Formel oder der Formel worin R₃ Wasserstoff, Alkyl oder Alkenyl mit höchstens 18 Kohlenstoffatomen, vorzugsweise 8 bis 16 Kohlenstoffatomen, o-Phenylphenyl oder Alkylphenyl mit 4 bis 12 Kohlenstoffatomen im Alkylteil, von Z₁ und Z₂ eines Wasserstoff und das andere Methyl, y 1 bis 75, vorzugsweise 3 bis 50 und x 1 bis 30 bedeuten und die Summe von n, + n₂ 3 bis 30, vorzugsweise 3 bis 15 und von y, + _{Y2} 2 bis 30, vorzugsweise 4 bis 20 beträgt und n₂ und _{Y2} auch 0 sein können.

Bevorzugte Komponenten (B) sind Blockpolymerisate der Formel (3), worin R₃ Alkyl oder Alkenyl von 4 bis 18, vorzugsweise 8 bis 16 Kohlenstoffatomen, y 1 bis 15, vorzugsweise 3 bis 15, n, 3 bis 15 und n₂ 0 bedeuten.

Besonders vorteilhafte Blockpolymerisate sind Fettalkoholpolyglykolmischether, insbesondere Anlagerungsprodukte von 3 bis 10 Aethylenoxid und 3 bis 10 Mol Propylenoxid an aliphatische Monoalkohole von 8 bis 16 Kohlenstoffatomen, vorzugsweise Alkanole, von 8 bis 16 Kohlenstoffatomen.

Die folgenden Anlagerungsprodukte sind Beispiele für die Alkylenoxid-Umsetzungsprodukte der Formel (3) :
1. Anlagerungsprodukt von 12 Mol Aethylenoxid und 12 Mol Propylenoxid an 1 Mol eines C₆-Cₗₑ-Fettalkohols, z. B. Laurylalkohol,
2. Anlagerungsprodukt von 5 Mol Aethylenoxid und 5 Mol Propylenoxid an 1 Mol Alfol (12-14),
3. Anlagerungsprodukt von 9,5 Mol Aethylenoxid und 9,5 Mol Propylenoxid an 1 Mol C₁₂-C₁₄-Fettalkohol, z. B. Laurylalkohol,
4. Anlagerungsprodukt von 9 Mol Aethylenoxid und 7 Mol Propylenoxid an 1 Mol C₁₆-C₁₈-Fettalkohol,
5. Anlagerungsprodukt von 9,5 Mol Aethylenoxid und 9,5 Mol Propylenoxid an 1 Mol Nonylphenol,
6. Blockpolymerisat Molekulargewicht 3250, 10 Gew.-% hydrophil,
7. Oxäthyliertes Polypropylenglykol MG 1 750, 65 % hydrophil (Aethylenoxid),
8. Blockpolymerisat aus 75 Mol Propylenoxid und 25 Mol Aethylenoxid,
9. Blockpolymerisat aus 30 Mol Propylenoxid und 5 Mol Aethylenoxid.

Die Einsatzmengen, in denen die Komponente (B) allein oder als Gemisch den Behandlungsflotten zugesetzt wird, bewegen sich zwischen 0,1 und 5 g pro Liter Flotte.

Bevorzugte schaumbildende Mischungen enthalten mindestens folgende Komponenten :
(Aa) einen Schwefelsäureester oder dessen Salz eines Anlagerungsproduktes von 2 bis 15 Mol Aethylenoxid an 1 Mol eines aliphatischen Monoalkohols mit 8 bis 18 Kohlenstoffatomen oder insbesondere an 1 Mol eines Alkylphenols mit 4 bis 12 Kohlenstoffatomen im Alkylrest, und
(Bb) ein Anlagerungsprodukt von 3 bis 10 Mol Aethylenoxid und 3 bis 10 Mol Propylenoxid an einen aliphatischen Monoalkohol von 8 bis 16 Kohlenstoffatomen.

Die schaumbildenden Mischungen können durch einfaches Verrühren der Komponenten (A) und (B) mit Wasser hergestellt werden. Gewünschtenfalls können die Schaumbildner in Form einer oder mehrerer Mischungen den Behandlungsflotten zugesetzt werden. Dabei können die einzelnen Mischungen als Schaummoderator, Schaumstabilisator oder Netzmittel dienen.

Das Gewichtsverhältnis der Komponente (A) zu der Komponente (B) bewegt sich mit Vorteil um 5 : 1 bis 1 : 2, vorzugsweise 3 : 1 bis 1 : 1.

Die schaumbildenden Mischungen enthalten insgesamt mit Vorteil, jeweils bezogen auf die Mischung :
5 bis 60 Gewichtsprozent der Komponente (A),
5 bis 30 Gewichtsprozent der Komponente (B) und
10 bis 90 Gewichtsprozent Wasser.

Die Einsatzmengen, in denen die schaumbildenden Mischungen den Behandlungsflotten zugesetzt werden, bewegen sich je nach Färbe- oder Ausrüstungsverfahren zwischen 1 und 10 g, vorzugsweise zwischen 1,5 und 5 g pro Liter Behandlungsflotte.

Die erfindungsgemäss zu behandelnden Substrate können aus allen üblichen natürlichen und/oder synthetischen Fasermaterialien, wie z. B. aus Baumwolle, Hanf, Leinen, Jute, Ramie, Viskose-Seide, Zellwolle, Celluloseacetat (2 1/2- oder Triacetat), Polyester, Polyacrylnitril, Polyamid (6 oder 6,6), Wolle, Seide, Polypropylen, sowie Fasermischungen, z. B. solchen aus Polyacrylnitril/Baumwolle, PolyesterNiskose, Polyester/Wolle, Polyamid/Polyester und insbesondere aus Polyester/Baumwolle hergestellt sein. Polgewebe aus Polyamid, Polyacrylnitril, Polyester, Baumwolle, Wolle oder den entsprechenden Fasergemischen sind bevorzugt. Teppichmaterialien wie Velour- oder Schlingenflorteppiche aus natürlichem (Wolle) oder vor allem synthetischem Polyamid sind bevorzugt.

Für das erfindungsgemässe Färben kommen je nach dem zu färbenden Substrat die üblichen Farbstoffklassen in Betracht : Reaktivfarbstoffe, Substantivfarbstoffe, Säurefarbstoffe, 1 : 1- oder 1 : 2-Metallkomplexfarbstoffe, Dispersionsfarbstoffe, Pigmentfarbstoffe, Küpenfarbstoffe, basische Farbstoffe oder Kupplungsfarbstoffe.

Bevorzugt sind anionische Farbstoffe. Bei diesen Farbstoffen handelt es sich beispielsweise um Salze schwermetallhaltiger oder vorzugsweise metallfreier Mono-, Dis- oder Polyazofarbstoffe einschliesslich der Formazanfarbstoffe sowie der Anthrachinon-, Xanthen-, Nitro-, Triphenylmethan-, Naphthochinonimin- und Phthalocyaninfarbstoffe. Der anionische Charakter dieser Farbstoffe kann durch Metallkomplexbildung allein und/oder vorzugsweise durch saure, salzbildenden Substituenten, wie Carbonsäuregruppen, Schwefelsäure- und Phosphonsäureestergruppen, Phosphonsäuregruppen oder Sulfonsäuregruppen bedingt sein. Diese Farbstoffe können im Molekül auch sogenannte reaktive Gruppierungen, welche mit dem zu färbenden Fall eine kovalente Bindung eingehen, aufweisen. Bevorzugt sind die sogenannten sauren metallfreien Farbstoffe. Letztere enthalten vorzugsweise nur eine einzige Sulfonsäuregruppe.

Von Interesse sind auch die 1 : 1- oder 1 : 2-Metallkomplexfarbstoffe. Die 1 : 1-Metallkomplexfarbstoffe weisen vorzugsweise eine oder zwei Sulfonsäuregruppen auf. Als Metall enthalten sie ein Schwermetallatom wie z. B. Kupfer, Nickel oder insbesondere Chrom. Bevorzugt sind 1 : 2-Kobalt- oder 1 : 2-Chromkomplexe von Monoazofarbstoffen, die Säureamid-, Alkylsulfonyl- oder insgesamt eine einzige Sulfonsäuregruppe aufweisen.

Es können auch Mischungen von mindestens zwei oder drei Farbstoffen erfindungsgemäss verwendet werden, wobei egale und farbstarke Mischtonfärbungen einschliesslich einer Dichromie- oder Trichromiefärbung hergestellt werden können. Unter Trichromie wird vor allem eine Dreierkombination der Grundfarben Gelb (bzw. Orange), Rot und Blau verstanden. Als blaue Komponente hat sich insbesondere mindestens ein Farbstoff der Formel worin W Wasserstoff oder Methyl und von Y1 und Y₂ eines C₂₋C₄-Alkanoylamino oder C₂-C₄-Hydroxyalkylsulphamoyl und das andere Wasserstoff oder Methyl bedeuten, und vor allem ein Farbstoff der Formel worin W Wasserstoff oder vorzugsweise Methyl ist, oder eine Farbstoffmischung aus dem Farbstoff der Formel (6) und einem Farbstoff der Formel worin von Y₃ und Y₄ eines Acetylamino oder vorzugsweise Propionylamino und das andere Wasserstoff sind, als sehr vorteilhaft erwiesen. Dabei ist Y₃ vorzugsweise Wasserstoff und Y₄ ist vor allem Propionylamino. Die Farbstoffe der Formeln (5), (6) oder (7) liegen als freie Säuren oder vorzugsweise als Salze, z. B. als Alkalimetall- oder Ammoniumsalze, vor. Das Verhältnis der Farbstoffe der Formeln (6) und (7) ist vorteilhafterweise 80 : 20 bis 20 : 80, vorzugsweise 60 : 40 bis 30 : 70.

Beispiele für erfindungsgemäss verwendete Farbstoffe sind auch in Colour Index, 3. Auflage, 1971, Band 4, beschrieben.

Die schaumbildenden Mischungen können auch beim Weisstönen ungefärbter Fasermaterialien mit optischen Aufhellern eingesetzt werden. Je nach dem Substrat können anionische oder kationische sowie in Wasser dispergierbare optische Aufheller verwendet werden. Die optischen Aufheller können der Cumarin-, Oxazin-, Naphthalimid-, Stilben-, Styryl-, Pyrazin-, Pyrazolin-, Triazolyl-, Benzofuranyl-, Benzoxazolyl-, Bisbenzoxazolyl-, Thiophen-bisbenzoxazolyl- oder Benzimidazolylreihe angehören.

Als Ausrüstmittel, welche erfindungsgemäss appliziert werden können, kommen alle für den Einsatz in der Textilindustrie geeigneten Chemikalien, wie Veredlungs-, Binde-, Weichgriff-, Schutz-, Reinigungs-und Schlichtemittel in Frage. Beispielsweise kann man Antistatisch-, Flammschutz-, Hydrophobier-, Oleophobier-, Knitterfest-, Pflegeleicht-, Steifmachungs-, Antisoil- oder Soilreleasemittel applizieren.

Die Behandlungsflotten können auch übliche Zusätze, zweckmässig Elektrolyte wie Salze, z. B. Natriumsulfat, Ammoniumsulfat, Natrium- oder Ammoniumphosphate oder -polyphosphate, Ammoniumacetat oder Natriumacetat und/oder Säuren, wie z. B. Mineralsäuren, wie Schwefelsäure oder Phosphorsäure, oder organische Säuren, zweckmässig niedere aliphatische Carbonsäuren, wie Ameisen-, Essig- oder Oxalsäure enthalten. Die Säuren dinen vor allem der Einstellung des pH-Wertes der erfindungsgemäss verwendeten Flotten, der in der Regel, je nach dem zu behandelnden Substrat, 4 bis 8 beträgt.

Je nach dem gewünschten Effekt können die Behandlungsflotten noch weitere Zusätze oder Hilfsstoffe wie Katalysatoren, Harnstoff, Oxydationsmittel, Lösungsmittel, Retardiermittel, Dispergiermittel oder Emulgiermittel enthalten.

Bevorzugte Hilfsstoffe sind Retardiermittel. Diese sind beispielsweise quaternäre Ammoniumsalze, welche, z. B. durch Umsetzung aliphatischer Fettamine, deren Alkyl- oder Alkenylreste 8 bis 24 Kohlenstoffatome aufweisen, wie Dodecylamin, Hexadecylamin, Heptadecylamin, Octadecylamin, Talgfettamin, Arachidylamin, Behenylamin oder Oleylamin oder Di- und Triamine, wie Dodecylpropylendiamin, Octadecyläthylendiamin und Octadecyldiäthylentriamin mit 1 bis 35 Aequivalenten eines Alkylenoxides, z. B. Propylenoxid, vor allem aber Aethylenoxid oder einem Gemisch aus Propylenoxid und Aethylenoxid und fakultativ zusätzlich mit 1 bis 2 Aequivalenten Styroloxid und durch anschliessende Umsetzung mit üblichen Quaternisierungsmitteln, wie z. B. Methyl-, Ethyl- oder Benzylhalogeniden, Diäthylsulfat und vor allem Dimethylsulfat, Halogenhydrine, Halogencarbonsäureamide, wie z. B. Chloracetamid, hergestellt werden können.

Es können auch Gemische von diesen kationischen Hilfsstoffen zum Einsatz kommen.

Als besonders geeignete Retardiermittel haben sich mit Dimethylsulfat, Diäthylsulfat oder C₁-C₂-Alkylhalogeniden, z. B. Methylchlorid- oder -jodid quaternisierte Produkte von Anlagerungsprodukten von 2 bis 35 Mol Aethylenoxid an Alkylamine oder Alkenylamine mit 12 bis 24 Kohlenstoffatomen oder deren Gemische erwiesen.

Die Retardiermittel werden vorzugsweise in einer Menge von 0,1 bis 3 g/I Flotte verwendet.

Die Erzeugung der Schäume erfolgt vorzugsweise mechanisch mittels Schnellrührer, Mixer oder auch spezieller Schaumpumpen, wobei mit letzteren die Schäume auch kontinuierlich hergestellt werden können.

Erfindungsgemäss haben sich Verschäumungsgrade, d. h. Volumenverhältnisse von unverschäumter zu verschäumter Zubereitung von 1 : 6 bis 1 : 20,-vorzugsweise 1 : 8 bis 1 : 15 als geeignet erwiesen.

Die erfindungsgemäss eingesetzten Schäume zeichnen sich dadurch aus, dass sie dick, dicht und stabil sind, d. h. über längere Zeit haltbar und verwendbar sind. Vorzugsweise haben die erfindungsgemäss verwendeten Schäume Halbwertzeiten von 3 bis 30 Minuten. Die Blasendurchmesser in den Schäumen betragen etwa 1 bis 100 wm.

Die Schäume können nach verschiedensten Anwendungstechniken gleichmässig auf die Fasermaterialien aufgebracht werden. Als Beispiele einiger Möglichkeiten seien genannt : Hineinsaugen, Aufrollen, Aufrollen/Saugen, Rakeln mit feststehenden Messern, bzw. Rollrakeln (ein- oder beidseitig), Foulardieren, Hineinblasen, Hineinpressen, Drucken, Hindurchführen des textilen Substrates durch eine Kammer, die kontinuierlich mit Schaum beschickt wird und in der der Schaum unter einem gewissen Druck steht. Durch die genannten Verfahrensweisen wird die Schaumstruktur zerstört, indem sich der Schaum entwässert und das Textilmaterial benetzt.

Die Applikation der Schäume erfolgt in der Regel bei Raumtemperatur, d. h. etwa bei 15 bis 30 °C. Bezogen auf das behandelte Gewebe beträgt der Schaumauftrag in der Regel 10 bis 200, insbesondere 60 bis 160 Gewichtsprozent.

Für das Färben oder Ausrüsten der Textilien wird eine Behandlungsflotte verschäumt und der Schaum aus einem Schaumbehälter, vorzugsweise mit verstellbarer Rakel, über eine Auftragswalze auf die Vorderseite des Gewebes gebracht. Zunächst können die Substrate bei Raumtemperatur vorgenetzt werden oder bei Temperaturen bis zu 80 °C vorgewaschen oder vorgebauscht sein.

Gewünschtenfalls kann der Schaumauftrag auf der Rückseite des Gewebes wiederholt werden. In diesem Falle ist eine Zwischentrocknung zwischen dem Auftrag auf der Vorderseite und dem auf der Rückseite nicht erforderlich. Es ist auch möglich, auf Vorder- und Rückseite des Textiles unterschiedliche Behandlungsflotten aufzubringen.

Vorteilhafterweise kann man für die Behandlung von Polmaterialien, z. B. Teppichen, vor dem Schaumauftrag das Substrat mit einer vorzugsweise ein nichtionogenes Tensid z. B. ein Cₐ-C₂₂-Fettsäurealkanolamid oder ein Anlagerungsprodukt von 1 bis 100 Mol Aethylenoxid an 1 Mol eines C₈-C22-Fettalkohols oder eines C₄-C,₆-Alkylphenols oder einer C8-C22-Fettsäure enthaltenden Vorbehandlungsflotte und/oder einer vorzugsweise Verschäumer, insbesondere die Komponenten (A) und (B), enthaltenden Färbeflotte vorfoulardieren. Dabei erfolgt die Imprägnierung vorzugsweise bei einer Flottenaufnahme von 40 bis 120 Gewichtsprozent. Der anschliessende Schaumauftrag beträgt in der Regel 40 bis 180 Gewichtsprozent, vorzugsweise 50 bis 150 Gewichtsprozent. Nach der Vorfoulardierung des Substrates mit einer gegebenenfalls bereits einen Verschäumer enthaltenden Imprägnierflotte und anschliessendem Schaumauftrag kann man mit Erfolg auf ein Einsaugen des Schaumes in das Textilgut verzichten und die Hitzebehandlung, vorzugsweise Dampfbehandlung, direkt durchführen.

Nach dem Schaumauftrag und der Entwäserung des Schaumes wird das Substrat einer Hitzebehandlung, z. B. bei Temperaturen von 95 bis 210°C unterworfen. Die Hitzebehandlung kann nach einer Zwischentrocknung bei 80 bis 180 °C, vorzugsweise 80 bis 120 °C, des Substrates durch Thermofixieren (Trockenhitze) bei einer Temperatur von 120 bis 210°C, vorzugsweise 140 bis 180 °C, durchgeführt werden. Vorzugsweise erfolgt die Hitzebehandlung direkt, d. h. ohne Zwischentrocknung, durch Dämpfen bei 98 bis 120 °C, wobei bei Eintritt in den Dämpfer ein kurzes gleichmässiges Aufschäumen über die Ware erfolgt, das vorzugsweise 4 bis 25 Sekunden dauert und somit unerwünschte Grauschleier verhindert. Je nach der Hitzeentwicklung und des Temperaturbereiches kann die Hitzebehandlung 30 Sekunden bis 10 Minuten dauern. Falls es erwünscht oder erforderlich ist, kann das Fixieren der Farbstoffe oder Ausrüstmittel auch durch ein Chemikalienbad oder ein Metallbad erfolgen.

Im Anschluss an die Hitzebehandlung kann man des Textilmaterial in üblicher Weise auswaschen, um nicht-fixierten Farbstoff oder nicht-fixierte Ausrüstmittel zu entfernen. Man behandelt dazu das Substrat beispielsweise bei 40 bis 80 °C in einer Lösung, die Seife oder synthetisches Waschmittel enthält.

Man erhält nach dem erfindungsgemässen Verfahren mit Hilfe von Schaum egale Färbungen mit guten Nass- und Lichtechtheiten oder gut ausgerüstete Fasermaterialien. Da beim Schaumfärben relativ geringe Feuchtigkeit aufgetragen wird im Vergleich mit den konventionellen Kontinue-Verfahren für Teppiche, bei denen die Menge der Behandlungsflotte bis zu 500 %, bezogen auf das Substrat beträgt, ist nun eine kürzere Hitzebehandlung und somit eine höhere Produktionsgeschwindigkeit möglich.

Beim Ausrüsten zeigt sich auch eine Verbesserung der Relation zwischen erreichbarem Effekt (z. B. bei Hochveredlung) und den Festigkeitseinbussen im Vergleich zu herkömmlichen Foulard-Applikationen.

Ferner wird das Abwasser in den Färberei- und Ausrüstbetrieben dank der geringen Flüssigkeitsmengen nur gering belastet, was aus der Sicht der Oekologie wertvoll ist. Auch die Einsparung an Wasser und Energie ist eine vorteilhafte Folge des erfindungsgemässen Verfahrens.

In den folgenden Beispielen beziehen sich die Prozentsätze, wenn nichts anderes angegeben ist, auf das Gewicht. Die Mengen beziehen sich bei den Farbstoffen auf handelsübliche, d. h. coupierte Ware und bei Komponenten (A) und (B) auf Reinsubstanz.

Die folgenden Anlagerungsprodukte sind Beispiele für die Komponente (A).

Anionische Komponenten (A) .
A₁ Ammoniumsalz des sauren Schwefelsäureesters des Anlagerungsproduktes von 2 Mol Aethylenoxid an 1 Mol Alfol (1014) ;
A₂ Ammoniumsalz des sauren Schwefelsäureesters des Anlagerungsproduktes von 2 Mol Aethylenoxid an 1 Mol Stearylalkohol ;
A₃ Ammoniumsalz des sauren Schwefelsäureesters des Anlagerungsproduktes von 3 Mol Aethylenoxid an 1 Mol 2-Aethyl-hexanol ;
A₄ Ammoniumsalz des sauren Schwefelsäureesters des Anlagerungsproduktes von 15 Mol Aethylenoxid an 1 Mol Stearylalkohol ;
A₅ Ammoniumsalz des sauren Schwefelsäureesters des Anlagerungsproduktes von 3 Mol Aethylenoxid an 1 Mol Tridecylalkohol ;
A₆ Ammoniumsalz des sauren Schwefelsäureesters des Anlagerungsproduktes von 4 Mol Aethylenoxid an 1 Mol Hydroabietylalkohol ;
A₇ Ammoniumsalz des sauren Schwefelsäureesters des Anlagerungsproduktes von 3 Mol Aethylenoxid an 1 Mol Alfol (2022) ;
Aₐ Ammoniumsalz des sauren Schwefelsäureesters des Anlagerungsproduktes von 3 Mol Aethylenoxid an 1 Mol Laurylalkohol ;
Ag Di-(ß-hydroxy-äthyl)-aminsalz des sauren Schwefelsäureesters des Anlagerungsproduktes von 3 Mol Aethylenoxid an 1 Mol Laurylalkohol ;
A₁₀ Natriumsalz des sauren Schwefelsäureesters des Anlagerungsproduktes von 2 Mol Aethylenoxid an 1 Mol Laurylalkohol ;
A₁₁ Natriumsalz des sauren Schwefelsäureesters des Anlagerungsproduktes von 3 Mol Aethylenoxid an 1 Mol Laurylalkohol ;
A₁₂ Saurer Phosphorsäureester des Anlagerungsproduktes von 5 Mol Aethylenoxid an 1 Mol 2-Aethyl-n-hexanol ;
A₁₃ Ammoniumsalz des sauren Schwefelsäureesters des Anlagerungsproduktes von 3 Mol Aethylenoxid an 1 Mol Butylphenol ;
A₁₄ Ammoniumsalz des sauren Schwefelsäureesters des Anlagerungsproduktes von 5 Mol Aethylenoxid an 1 Mol Tributylphenol ;
A₁₅ Ammoniumsalz des sauren Schwefelsäureesters des Anlagerungsproduktes von 2 Mol Aethylenoxid an 1 Mol Nonylphenol ;
A₁₆ Ammoniumsalz des sauren Schwefelsäureesters des Anlagerungsproduktes von 10 Mol Propylenoxid und 10 Mol Aethylenoxid an 1 Mol Nonylphenol ;
A₁₇ Ammoniumsalz des sauren Schwefelsäureesters des Anlagerungsproduktes von 35 Mol Aethylenoxid an 1 Mol Nonylphenol ;
A₁₈ Ammoniumsalz des sauren Schwefelsäureesters des Anlagerungsproduktes von 50 Mol Aethylenoxid an 1 Mol Nonylphenol ;
A₁₉ Ammoniumsalz des sauren Schwefelsäureesters des Anlagerungsproduktes von 15 Mol Propylenoxid an 1 Mol Nonylphenol ;
A₂₀ Ammoniumsalz des sauren Schwefelsäureesters des Anlagerungsproduktes von 6 Mol Aethylenoxid an 1 Mol Dodecylphenol ;
A₂₁ Ammoniumsalz des sauren Schwefelsäureesters des Anlagerungsproduktes von 6 Mol Aethylenoxid an 1 Mol Pentadecylphenol ;
A22 Ammoniumsalz des sauren Schwefelsäureesters des Anlagerungsproduktes von 8 Mol Aethylenoxid an 1 Mol o-Phenylphenol ;
A23 Natriumsalz des sauren Maleinsäureesters des Anlagerungsproduktes von 2 Mol Aethylenoxid an 1 Mol p-Nonylphenol ;
A₂₄ Natriumsalz des sauren Monosulfobernsteinsäureesters des Anlagerungsproduktes von 2 Mol Aethylenoxid an 1 Mol p-Nonylphenol ;
A₂₅ Ammoniumsalz des sauren Phosphorsäureesters des Anlagerungsproduktes von 2 Mol Aethylenoxid an 1 Mol Nonylphenol ;
A₂₆ saurer Phosphorsäureester des Anlagerungsproduktes von 10 Mol Aethylenoxid an 1 Mol p-Nonylphenol ;
A₂₇ Natriumsalz des sauren Schwefelsäureesters des Anlagerungsproduktes von 15 Mol Aethylenoxid an 1 Mol Dibenzyl-(nonyl)-phenol ;
A₂₈ Natriumsalz des sauren Schwefelsäureesters des Anlagerungsproduktes von 12 Mol Aethylenoxid an 1 Mol Dibenzylphenol.

### Beispiel 1

Ein Polyamid-6,6-Teppich mit einem Gewicht von 550 g/m² wird in einer wässerigen Flotte, welche pro 1 Liter 1 g des Anlagerungsproduktes von 9 Mol Aethylenoxid an 1 Mol Nonylphenol enthält, kontinuierlich vorgenetzt und auf eine Flottenaufnahme von 45 Gewichtsprozent abgesaugt.

In einer Verschäumungsvorrichtung wird ein Farbschaum aus folgender wässeriger Flotte hergestellt, welche
0,7 g/l eines Farbstoffes der Formel
0,05 g/l eines Farbstoffes der Formel
0,4 g/I eines Farbstoffes der Formel
0,7 g/l des Anlagerungsproduktes von 5 Mol Aethylenoxid und 5 Mol Propylenoxid an 1 Mol Alfol (12-14)
1,25 g/I der Komponente A₁₅
1 g/l Natriumacetat, sowie

### Essigsäure zur Einstellung der Flotte auf einen pH-Wert von 5,8 enthält.

Der Verschäumungsgrad beträgt 1 : 8.

Die Schaumhalbwertszeit ist 5 Minuten.

Dieser Schaum wird dann aus einem Schaumbehälter, der eine verstellbare Rakel für die Einstellung der gewünschten Schaumdicke aufweist, über eine Auftragswalze mittels einer Rutsche auf die Polseite des durch die Färbeanlage laufenden Teppichs aufgebracht. Die Warenlaufgeschwindigkeit ist 8 m/Minute. Die Schichthöhe des Schaums beträgt 7 mm. Der Farbschaumauftrag beträgt 150 %.

Hierauf durchläuft der Teppich eine Vakuumpassage, in der von der Rückseite her die Schaumschicht teilweise in den Teppich eingesaugt wird (Unterdruck von 0,1 bar), wodurch die Höhe der Schaumschicht etwas reduziert wird. Ueber eine Transportwalze läuft der Teppich dann zu einem Dämpfer, wobei noch vor Erreichen des Dämpfers die sich auf dem Teppich befindende Schaumschicht zerfällt. Im Dämpfer erfolgt bei 98 °C ein nochmaliges Aufschäumen, das 5 bis 10 Sekunden dauert. Danach wird der Teppich mit Sattdampf bei 98 °C während 4 Minuten behandelt. Anschliessend wird der Teppich mit Wasser von 80 °C abgespritzt, dann abgesaugt und bei 100 °C auf einem Siebtrommeltrockner getrocknet.

Man erhält eine olive, egale, streifenfreie Teppichfärbung mit einer ausgezeichneten Durchfärbung von der Polspitze bis zum Träger des Teppichs.

### Beispiel 2

800 m² eines Polyamid-6,6-Teppichs mit einem Gewicht von 680 g/m² werden auf einem Foulard bei einer Flottenaufnahme von 109 % mit folgender wässerigen Flotte imprägniert, welche
0,84 g/I des gelben Farbstoffes der Formel (11),
0,22 g/l des roten Farbstoffes der Formel (12),
0,24 g/l des blauen Farbstoffes der Formel (13),
1,25 g/l des Komponentes A₁₅,
0,5 g/I des Anlagerungsproduktes von 5 Mol Aethylenoxid und 5 Mol Propylenoxid an 1 Mol Alfol (10-14),
1 g/leines quaternisierten Anlagerungsproduktes von 30 Mol Aethylenoxid an 1 Mol C₂₀-C₂₂-Fettamin,
1 g/l Natriumacetat, sowie

### Essigsäure zur Einstellung der Flotte auf einen pH-Wert von 6,4 enthält.

Hierauf wird auf gleiche Art und Weise wie in Beispiel 1 beschrieben eine wässerige Flotte verschäumt, welche
0,84 g/l eines Farbstoffes der Formel (11),
0,22 g/l eines Farbstoffes der Formel (12),
0,25 g/l eines Farbstoffes der Formel (13),
1,25 g/I der Komponente A₁₅,
0,5 g/l des Anlagerungsproduktes von 5 Mol Aethylenoxid und 5 Mol Propylenoxid an 1 Mol Alfol (10-14),
1 g/l eines quaternisierten Anlagerungsproduktes von 30 Mol Aethylenoxid an 1 Mol C₂₀-C₂₂-Fettamin,
1 g/l Natriumacetat, sowie

### Essigsäure zur Einstellung der Flotte auf einen pH-Wert von 6,4 enthält.

Der Verschäumungsgrad beträgt 1 : 10. Die Schaumhalbwertzeit ist 5 Minuten.

Dieser Schaum wird auf die Polseite des zuvor bereits imprägnierten Teppichs aufgebracht, wobei der Schaumauftrag 85 %, bezogen auf das Gewicht des trockenen Teppichs, beträgt. Alsdann wird der Teppich mit einer Warenlaufgeschwindigkeit von 5 m/Minute in einen Horizontaldämpfer geführt und bei 98 °C mit Sattdampf während 4 Minuten behandelt, anschliessend gespült und getrocknet. Man erhält eine Beigefärbung mit ausgezeichneten Licht- und Nassechtheiten.

### Beispiel 3

800 m² eines Polyamid-6,6-Teppichs mit einem Gewicht von 680 g/m² werden auf einem Foulard bei einer Flottenaufnahme von 112% mit einer wässerigen Flotte imprägniert, welche
1,2 g/l eines 1 : 2-Kobaltkomplexes des Farbstoffes der Formel
0,17 g/l eines 1 : 2-Kobaltkomplexes des Farbstoffes der Formel
0,25 g/I eines 1 : 2-Chromkomplexes des Farbstoffes der Formel
1,5 g/l der Komponente A₁₅,
1 g/l eines quaternisierten Anlagerungsproduktes von 30 Mol Aethylenoxid an 1 Mol C₂₀-C₂₂-Fettamin,
0,8 g/l des Anlagerungsproduktes von 5 Mol Aethylenoxid und 5 Mol Propylenoxid an 1 Mol Alfol (10-14)

### und Essigsäure zur Einstellung der Flotte auf einen pH-Wert von 6,8.

Hierauf wird auf gleiche Art und Weise wie in Beispiel 1 beschrieben eine wässerige Flotte verschäumt, welche
1,2 g/l eines 1 : 2-Kobaltkomplexes des Farbstoffes der Formel (14),
0,17 g/I eines 1 : 2-Kobaltkomplexes des Farbstoffes der Formel (15),
0,25 g/l eines 1 : 2-Chromkomplexes des Farbstoffes der Formel (16),
1,50 g/l der Komponente A₁₅,
0,8 g/I des Anlagerungsproduktes von 5 Mol Aethylenoxid und 5 Mol Propylenoxid an 1 Mol Alfol (10-14),
1 g/l eines quaternisierten Anlagerungsproduktes von 30 Mol Aethylenoxid an 1 Mol C₂₀-C₂₂-Fettamin,
1 g/l Natriumacetat, sowie

### Essigsäure zur Einstellung der Flotte auf einen pH-Werte von 6,8 enthält.

Der Verschäumungsgrad beträgt 1 : 9. Die Schaumhalbwertzeit ist 5 Minuten.

Dieser Schaum wird auf die Polseite des zuvor bereits imprägnierten Teppichs aufgebracht, wobei der Schaumauftrag 100 %, bezogen auf das Gewicht des trockenen Teppichs, beträgt. Alsdann wird der Teppich mit einer Warenlaufgeschwindigkeit von 12 m/Minute in einen Horizontaldämpfer geführt und bei 98 °C mit Sattdampf während 4 Minuten behandelt, anschliessend gespült und getrocknet. Man erhält eine Beigefärbung mit ausgezeichneten Licht- und hervorragenden Nassechtheiten.

### Beispiel 4

Ein Polyamid-6-Teppich mit einem Gewicht von 720 g/m² wird auf einem Foulard bei einer Flottenaufnahme von 85 % mit folgender wässerigen Flotte imprägniert, welche
0,5 g/I des gelben Farbstoffes der Formel (11),
0,12 g/I des blauen Farbstoffes der Formel (13),
1,25 g/I der Komponente A₁₅,
0,7 g/I des Anlagerungsproduktes von 9,5 Mol Aethylenoxid und 9,5 Mol Propylenoxid an 1 Mol Nonylphenol
1 g/l Natriumacetat, sowie

### Essigsäure zur Einstellung der Flotte auf einen pH-Wert von 7,1 enthält.

Hierauf wird auf gleiche Art und Weise wie in Beispiel 1 beschrieben eine wässerige Flotte verschäumt, welche
. 0,5 g/I eines Farbstoffes der Formel (11),
0,12 g/I eines Farbstoffes der Formel (13),
1,25 g/l der Komponente A₁₅,
0,7 g/l des Anlagerungsproduktes von 9,5 Mol Aethylenoxid und 9,5 Mol Propylenoxid an 1 Mol Nonylphenol,
1 g/I Natriumacetat, sowie

### Essigsäure zur Einstellung der Flotte auf einen pH-Wert von 7,1 enthält.

Der Verschäumungsgrad beträgt 1 : 8. Die Schaumhalbwertzeit ist 4 1/2 Minuten.

Dieser Schaum wird auf die Polseite des zuvor bereits imprägnierten Teppichs aufgebracht, wobei der Schaumauftrag 90 %, bezogen auf das Gewicht des trockenen Teppichs, beträgt. Alsdann wird der Teppich mit einer Warenlaufgeschwindigkeitvon 6 m/Minute in einen Horizontaldämpfer geführt und bei 98 °C mit Sattdampf während 4 Minuten behandelt, anschliessend gespült und getrocknet. Man erhält einen hellgrün gefärbten Teppich mit guten Licht- und Nassechtheiten.

### Beispiel 5

Ein Polyamid-6,6-Teppich mit einem Gewicht von 900 g/m² wird in einer wässerigen Flotte, welche pro 1 Liter 1 g des Anlagerungsproduktes von 9 Mol Aethylenoxid an 1 Mol Nonylphenol enthält, kontinuierlich vorgenetzt und auf eine Flottenaufnahme von 45 Gewichtsprozent abgesaugt.

In einer Verschäumungsvorrichtung wird ein Farbschaum aus folgender wässeriger Flotte hergestellt, welche
0,8 g/I eines Farbstoffes der Formel (11),
0,12 g/l eines Farbstoffes der Formel (12),
0,6 g/I eines Farbstoffes der Formel (13),
1,5 g/l der Komponente A₁₅,
1 g/I eines Blockpolymerisates aus
   75 Mol Propylenoxid und
   25 Mol Aethylenoxid
1 g/l Natriumacetat, sowie

Essigsäure zur Einstellung der Flotte auf einen pH-Wert von 5,5. Der Verschäumungsgrad beträgt 1 : 11. Die Schaumhalbwertzeit ist 6 Minuten.

Dieser Schaum wird dann aus einem Schaumbehälter, der einer verstellbare Rakel für die Einstellung der gewünschten Schaumdicke aufweist, über eine Auftragswalze mittels einer Rutsche auf die Polseite des durch die Färbeanlage laufenden Teppichs aufgebrcht. Die Warenlaufgeschwindigkeit ist 7 m/Minute. Die Schichthöhe des Schaums beträgt 9 mm. Der Farbschaumauftrag beträgt 138 %.

Hierauf durchläuft der Teppich eine Vakuumpassage, in der von der Rückseite her die Schaumschicht teilweise in den Teppich eingesaugt wird (Unterdruck von 0,1 bar), wodurch die Höhe der Schaumschicht etwas reduziert wird. Ueber eine Transportwalze läuft der Teppich dann zu einem Dämpfer, wobei noch vor Erreichen des Dämpfers die sich auf dem Teppich befindende Schaumschicht zerfällt. Im Dämpfer wird der Teppich mit Sattdampf bei 98 °C während 4 Minuten behandelt. Anschliessend wird der Teppich mit Wasser von 80 °C abgespritz, dann abgesaugt und bei 100 °C auf einem Siebtrommeltrockner getrocknet.

Man erhält eine beige Teppichfärbung mit guten Licht- und Nassechtheiten.

### Beispiel 6

Ein Polyamid-6,6-Teppich mit einem Gewicht von 1 250 g/m² wird auf einem Foulard bei einer Flottenaufnahme von 55 % mit folgender wässerigen Flotte imprägniert, welche
1,5 g/I des gelben Farbstoffes der Formel (11),
0,7 g/I des roten Farbstoffes der Formel (12),
1,0 g/I des blauen Farbstoffes der Formel (13),
1,5 g/l eines Gemisches aus dem anionischen Tensid A₉ und Kokosfettsäure-N,N-bis-(2-hydroxyäthyl- amid) (1 : 1),
0,7 g/l des Anlagerungsproduktes von 5 Mol Aethylenoxid und 5 Mol Propylenoxid an 1 Mol Alfol (10-14),
1 g/l Natriumacetat, sowie

### Essigsäure zur Einstellung der Flotte auf einen pH-Wert von 6,3 enthält.

Hierauf wird auf gleiche Art und Weise wie in Beispiel 1 beschrieben eine wässerige Flotte verschäumt, welche
1,5 g/I eines Farbstoffes der Formel (11),
0,7 g/I eines Farbstoffes der Formel (12),
1,0 g/l eines Farbstoffes der Formel (13),
1,5 g/I eines Gemisches aus dem anionischen Tensid Ag und Kokosfettsäure-N,N-bis-(2-hydroxyäthyl- amid) (1 : 1) und
0,7 g/I des Anlagerungsproduktes von 5 Mol Aethylenoxid und 5 Mol Propylenoxid an 1 Mol Alfol (10-14),
1 g/I Natriumacetat, sowie

### Essigsäure zur Einstellung der Flotte auf einen pH-Wert von 6,3 enthält.

Der Verschäumungsgrad beträgt 1 : 8. Die Schaumhalbwertzeit ist 4 Minuten.

Dieser Schaum wird auf die Polseite des zuvor bereits imprägnierten Teppichs aufgebracht, wobei der Schaumauftrag 120 %, bezogen auf das Gewicht des trockenen Teppichs, beträgt. Alsdann wird der Teppich mit einer Warenlaufgeschwindigkeit von 4 m/Minute in einen Horizontaldämpfer geführt und bei 98 °C mit Sattdampf während 4 Minuten behandelt, anschliessend gespült und getrocknet. Man erhält einen braunen Teppich mit guten Licht- und Nassechtheiten.

### Beispiel 7

Ein Polyamid-6,6-Teppich mit einem Gewicht von 520 g/m² wird in einer wässerigen Flotte, welche pro 1 Liter 1 g des Anlagerungsproduktes von 9 Mol Aethylenoxid an 1 Mol Nonylphenol enthält, kontinuierlich vorgenetzt und auf eine Flottenaufnahme von 45 Gewichtprozent abgesaugt.

In einer Verschäumungsvorrichtung wird ein Farbschaum aus folgender wässeriger Flotte hergestellt, welche
1,2 g/l eines Farbstoffes der Formel (11),
0,4 g/I eines Farbstoffes der Formel (12),
1,75 g/I der Komponente A₁₅,
0,5 g/l eines Blockpolymerisates aus 30 Mol Propylenoxyd und 5 Mol Aethylenoxid
1 g/I Natriumacetat, sowie

### Essigsäure zur Einstellung der Flotte auf einen pH-Wert von 6 enthält.

Der Verschäumgsgrad beträgt 1 : 9. Die Schaumhalbwertzeit ist 5 Minuten.

Dieser Schaum wird dann aus einem Schaumbehälter, der eine verstellbare Rakel für die Einstellung der gewünschten Schaumdicke aufweist, über eine Auftragswalze mittels einer Rutsche auf die Polseite des durch die Färbeanlage laufenden Teppichs aufgebracht. Die Warenlaufgeschwindigkeit ist 6 m/Minute. Die Schichthöhe des Schaums beträgt 11 mm. Der Farbschaumauftrag beträgt 170 %.

Hierauf durchläuft der Teppich eine Vakuumpassage, in der von der Rückseite her die Schaumschicht teilweise in den Teppich eingesaugt wird (Unterdruck von 0,1 bar), wodurch die Höhe der Schaumschicht etwas reduziert wird. Ueber eine Transportwalze läuft der Teppich dann zu einem Dämpfer, wobei noch vor Erreichen des Dämpfers die sich auf dem Teppich befindende Schaumschicht zerfällt. Im Dämpfer wird der Teppich mit Sattdampf bei 98 °C während 4 Minuten behandelt. Anschliessend wird der Teppich mit Wasser von 80 °C abgespritzt, dann abgesaugt und bei 100 °C auf einem Siebtrommeltrockner getrocknet.

Man erhält eine orange Teppichfärbung mit guten Licht- und Nassechtheiten.

### Beispiel 8

Ein Polyamid-6-Teppich mit einem Gewicht von 570 g/m² wird in einer wässerigen Flotte, welche 1 g/I eines Anlagerungsproduktes von 9 Mol Aethylenoxid an 1 Mol Nonylphenol enthält; kontinuierlich bei 50 °C vorgewaschen und auf eine Flottenaufnahme von 45 % abgesaugt.

In einer Verschäumungsvorrichtung wird ein Farbschaum aus folgender wässeriger Zubereitung hergestellt, welche
1,3 g/l des gelben Farbstoffes der Formel (11),
0,2 g/I des roten Farbstoffes der Formel (12),
1,5 g/I Sulfobernsteinsäure-bis-2-äthylhexylester (Natriumsalz)
0,8 g/I des Anlagerungsproduktes von 5 Mol Aethylenoxid und 5 Mol Propylenoxid an 1 Mol Alfol (10-14)
1 g/I Natriumacetat

### sowie Essigsäure zur Einstellung der Flotte auf einen pH-Wert von 6,5 enthält.

Der Verschäumungsgrad beträgt 1 : 8. Die Schaumhalbwertzeit ist 4 Minuten.

Dieser Schaum wird auf der Polseite des zuvor imprägnierten Teppichs wie in Beispiel 1 beschrieben aufgebracht. Die Warenlaufgeschwindigkeit ist 7 m/Minute. Die Schichthöhe des Schaumes beträgt 8 mm. Der Farbschaumauftrag beträgt 170 %.

Ueber eine Transportwalze läuft der Teppich zu einem Dämpfer, wobei noch vor dem Erreichen des Dämpfers die sich auf dem Teppich befindende Schaumschicht zerfällt. Im Dämpfer erfolgt bei 98 °C ein nochmaliges Aufschäumen, das 5 bis 10 Sekunden dauert. Hierauf wird der Teppich 4 Minuten mit Sattdampf bei 98 °C behandelt. Anschliessend wird der Teppich mit Wasser von 80 °C abgespritzt, dann abgesaugt und bei 100 °C auf einem Siebtrommeltrockner getrocknet. Man erhält eine streifenfreie Orangefärbung des Teppichs mit hervorragenden Licht- und Nassechtheiten und eine Durchfärbung von der Polspitze bis zum Träger des Teppichs.

### Beispiel 9

Ein Polyamid-6,6-Teppich mit einem Gewicht von 860 g/m² wird wie in Beispiel 8 beschrieben vorbehandelt.

Hierauf wird auf gleiche Art und Weise wie in Beispiel 1 beschrieben eine wässerige Flotte verschäumt, welche
1,35 g/l eines blauen Farbstoffgemisches (1 : 1) bestehend aus einem Farbstoff der Formel (13) und einem Farbstoff der Formel
0,05 g/I eines Farbstoffes der Formel (11),
1,1 g/l der Komponente A₁₂,
1,5 g/I der Komponente A₁₅,
0,7 g/I des Anlagerungsproduktes von 5 Mol Aethylenoxid und 5 Mol Propylenoxid an 1 Mol Alfol (10-14) und
1 g/l Natriumacetat

### sowie Essigsäure zur Einstellung der Flotte auf einen pH-Wert von 6,1.

Der Verschäumungsgrad ist 1 8. Die Schaumhalbwertzeit ist 5 Minuten.

Dieser Schaum wird auf die Polseite des zuvor bereits imprägnierten Teppichs aufgebracht, wobei der Schaumauftrag 145 %, bezogen auf das Gewicht des trockenen Teppichs, beträgt. Die Schichthöhe des Schaumes beträgt 9 mm. Alsdann wird der Teppich mit einer Warenlaufgeschwindigkeit von 8 m/Minute in einen Horizontaldämpfer geführt und bei 98 °C mit Sattdampf während 4 Minuten behandelt, anschliessend gespült und getrocknet. Man erhält einen egalen, blaugefärbten Teppich mit guten Licht-und Nassechtheiten.

Verwendet man anstelle von 1,35 g/I der blauen Mischung 1,35 g/I einer weiteren blauen Farbstoffsmischung bestehend aus 56 Teilen des Farbstoffes der Formel (13) und 44 Teilen eines Farbstoffes der - Formel so erhält man bei sonst gleicher Verfahrensweise eine ebenfalls blaue egale Teppichfärbung.

### Beispiel 10

Ein Polyamid-6,6-Teppich mit einem Gewicht von 520 g/m² wird wie in Beispiel 8 beschrieben vorbehandelt.

Hierauf wird eine wässerige Flotte verschäumt, welche
0,65 g/I eines Farbstoffes der Formel (15),
0,12 g/I eines Farbstoffes der Formel (16),
2 g/l der Komponente A₈,
0,6 g/I des Anlagerungsproduktes von 5 Mol Aethylenoxid und 5 Mol Propylenoxid an 1 Mol Alfol (10-14),
1 g/I eines mit Dimethylsulfat quaternisierten Ammoniumsalzes des Anlagerungs produktes von 30 Mol Aethylenoxid an 1 Mol C₂₀-C₂₂-Fettamin,
1 g/I Natriumacetat sowie

### Essigsäure zur Einstellung der Flotte auf einen pH-Wert von 6,8 enthält.

Der Verschäumungsgrad ist 1 : 10. Die Schaumhalbwertzeit ist 6 Minuten.

Dieser Schaum wird auf der Polseite des zuvor bereits imprägnierten Teppichs aufgebracht, wobei der Schaumauftrag 160 %, bezogen auf das Gewicht des trockenen Teppichs, beträgt. Die Schichthöhe des Schaumes beträgt 9 mm. Alsdann wird der Teppich mit einer Warenlaufgeschwindigkeit von 6 m/Minute in einen Horizontaldämpfer geführt und bei 98 °C mit Sattdampf während 4 Minuten behandelt, anschliessend gespült und getrocknet. Man erhält einen Teppich mit einer Bordeauxfärbung mit guten Licht- und Nassechtheiten.

### Beispiel 11

Ein Wollschnittflor-Teppich mit einem Gewicht von 1 150 g/m² wird auf einem Foulard bei einer Flottenaufnahme von 80 % mit folgender wässeriger Flotte imprägniert, welche
1 g/l eines Mottenschutzmittels auf Harnstoffbasis,
1,3 g/l eines Farbstoffes der Formel (11),
0,2 g/I eines Farbstoffes der Formel (13),
1,3 g/I der Komponente A₁₅,
0,6 g/l des Anlagerungsproduktes von 5 Mol Aethylenoxid und 5 Mol Propylenoxid an 1 Mol Alfol (10-14),
1 g/l Natriumacetat, sowie

### Essigsäure zur Einstellung der Flotte auf einen pH-Wert von 5,8 enthält.

Hierauf wird wie in Beispiel 1 beschrieben, eine wässerige Flotte, welche ebenfalls obige Zusätze enthält, verschäumt. Der Verschäumungsgrad beträgt 1 : 9. Die Schaumhalbwertzeit ist 5 Minuten.

Dieser Schaum wird auf die Polseite des zuvor bereits imprägnierten Teppichs aufgebracht, wobei der Schaumauftrag 70 %, bezogen auf das Gewicht des trockenen Teppichs, beträgt. Alsdann wird der Teppich mit einer Warenlaufgeschwindigkeit von 10 m/Minute in einen Horizontaldämpfer geführt und bei 98 °C mit Sattdampf während 4 Minuten behandelt, anschliessend gespült und getrocknet. Man erhält einen hellgrüngefärbten Teppich mit guten Nass- und Lichtechtheiten und einem hervorragenden Schutz gegen Mottenfrass.

### Beispiel 12

Ein Baumwoll-Boucles-Teppich mit einem Gewicht von 720 g/m² wird auf einem Foulard bei einer Flottenaufnahme von 70 % mit folgender wässeriger Zubereitung imprägniert, welche
6,5 g/l eines Farbstoffes der Formel
3 g/I der Komponente A₁₅,
1 g/I Sulfobernsteinsäure-bis-octylester (Natriumsalz).
1 g/l eines Anlagerungsproduktes von 5 Mol Aethylenoxid und 5 Mol Propylenoxid an 1 Mol Alfol (10-14)

Hierauf wird eine wässerige Flotte, welche ebenfalls obige Zusätze enthält, wie in Beispiel 1 beschrieben verschäumt. Der Verschäumungsgrad ist 1 : 9. Die Schaumhalbwertzeit ist 6 Minuten.

Dieser Schaum wird auf die Polseite des zuvor bereits imprägnierten Teppichs aufgebracht, wobei der Schaumauftrag 75 %, bezogen auf das Gewicht des trockenen Teppichs, beträgt. Alsdann wird der Teppich mit einer Warenlaufgeschwindigkeit von 6 m/Minute in einen Horizontaldämpfer geführt und bei 98 °C mit Sattdampf während 7 Minuten behandelt, anschliessend gespült und getrocknet. Man erhält einen blaugefärbten Teppich mit guter Durchfärbung der Schlingen sowie mit guten Nass- und Lichtechtheiten.

### Beispiel 13

Ein Wollschnittflor-Teppich mit einem Gewicht von 1 150 g/m² wird in einer wässerigen Flotte, welche pro Liter 2 g Sulfobernsteinsäure-bis-octylester (Natriumsalz) enthält, kontinuierlich vorgenetzt und auf eine Flottenaufnahme von 40 Gewichtsprozent abgesaugt.

In einer Verschäumungsvorrichtung wird ein Farbschaum aus folgender wässeriger Flotte hergestellt, welche
2,4 g/I eines Farbstoffes der Formel
4,5 g/l eines Farbstoffes der Formel
1 g/I eines Farbstoffes der Formel
2 g/I der Komponente A₁₅,
1,5 g/I des Anlagerungsproduktes von 9,5 Mol Aethylenoxid und 9,5 Mol Propylenoxid an 1 Mol C₁₂-C₁₄-Fettalkohol

### sowie Essigsäure zur Einstellung der Flotte auf einen pH-Wert von 4 enthält.

Der Verschäumungsgrad beträgt 1 : 8.

Die Schaumhalbwertszeit ist 5 Minuten.

Dieser Schaum wird dann aus einem Schaumbehälter, der eine verstellbare Rakel für die Einstellung der gewünschten Schaumdicke aufweist, über eine Auftragswalze mittels einer Rutsche auf die Polseite des durch die Färbeanlage laufenden Teppichs aufgebracht. Die Warenlaufgeschwindigkeit ist 8 m/Minute. Die Schichthöhe des Schaums beträgt 7 mm. Der Farbschaumauftrag beträgt 150 %.

Hierauf durchläuft der Teppich eine Vakuumpassage, in der von der Rückseite her die Schaumschicht teilweise in den Teppich eingesaugt wird (Unterdruck von 0,1 bar), wodurch die Höhe der Schaumschicht etwas reduziert wird. Ueber eine Transportwalze läuft der Teppich dann zu einem Dämpfer, wobei noch vor Erreichen des Dämpfers die sich auf dem Teppich befindende Schaumschicht zerfällt. Im Dämpfer erfolgt bei 98 °C ein nochmaliges Aufschäumen, das 5 bis 10 Sekunden dauert. Danach wird der Teppich mit Sattdampf bei 98 °C während 5 Minuten behandelt. Anschliessend wird der Teppich kalt gewaschen und getrocknet.

Man erhält eine gleichmässig braune Teppichfärbung mit einer ausgezeichneten Durchfärbung.

Verwendet man anstelle der angegebenen Farbstoffe
3,5 g/I eines 1 : 2-Chrommischkomplexes mit je einem Farbstoff der Formeln
0,25 g/I eines 1 : 2-Chrommischkomplexes mit je einem Farbstoff der Formeln
2,25 g/I eines 1 : 2-Chrommischkomplexes mit je einem Farbstoff der Formeln so erhält man ebenfalls eine gleichmässige braune Teppichfärbung.

### Beispiel 14

Eine Polyamid-6,6-Teppichware mit einem Gewicht von 550 g/m² wird in einer wässerigen Flotte, welche pro 1 Liter 1 g des Anlagerungsproduktes von 9 Mol Aethylenoxid an 1 Mol Nonylphenol enthält, kontinuierlich vorgenetzt und auf eine Flottenaufnahme von 45 Gewichtsprozent abgesaugt.

In einer Verschäumungsvorrichtung wird ein Farbschaum aus folgender wässeriger Flotte hergestellt, welche
0,7 g/I des gelben Farbstoffs der Formel (11),
0,05 g/1 des roten Farbstoffs der Formel (12),
0,4 g/I einer blauen Farbstoffmischung bestehend aus 30,2 Teilen des Farbstoffes der Formel (13) und 69,8 Teilen des Farbstoffes der Formel (18),
0,7 g/I des Anlagerungsproduktes von 5 Mol Aethylenoxid und 5 Mol Propylenoxid an 1 Mol C₁₂.₁₄ Fettalkohol
1,25 g/I des Ammoniumsalzes des sauren Schwefelsäureesters des Anlagerungsproduktes von 2 Mol Aethylenoxid an 1 Mol Nonylphenol (Komponente A₁ₛ);
1 g/I Natriumacetat, sowie

### Essigsäure zur Einstellung der Flotte auf einen pH-Wert von 5,8 enthält.

Der Verschäumungsgrad beträgt 1 : 8.

Die Schaumhalbwertszeit ist 5 Minuten.

Dieser Schaum wird dann aus einem Schaumbehälter, der einer verstellbare Rakel für die Einstellung der gewünschten Schaumdicke aufweist, über eine Auftragswalze mittels einer Rutsche auf die Polseite des durch die Färbeanlage laufenden Teppichs aufgebracht. Die Warenlaufgeschwindigkeit ist 8 m/Minute. Die Schichthöhe des Schaums beträgt 7 mm. Der Farbschaumauftrag beträgt 150 %.

Hierauf durchläuft der Teppich eine Vakuumpassage, in der von der Rückseite her die Schaumschicht teilweise in den Teppich eingesaugt wird (Unterdruck von 0,1 bar), wodurch die Höhe der Schaumschicht etwas reduziert wird. Ueber eine Transportwalze läuft der Teppich dann zu einem Dämpfer, wobei noch vor Erreichen des Dämpfers die sich auf dem Teppich befindende Schaumschicht zerfällt. Im Dämpfer erfolgt bei 98 °C ein nochmaliges Aufschäumen, dass 5 bis 10 Sekunden dauert. Danach wird der Teppich mit Sattdampf bei 98 °C während 4 Minuten behandelt. Anschliessend wird der Teppich mit Wasser von 80 °C abgespritzt, dann abgesaugt und bei 100 °C auf einem Siebtrommeltrockner getrocknet.

Man erhält eine olive, egale, streifenfreie Teppichfärbung mit einer ausgezeichneten Durchfäbung von der Polspitze bis zum Träger des Teppichs.

Verwendet man anstelle von 0,4 g/I der obigen blauen Farbstoffmischung 0,4 g/t einer blauen Farbstoffmischung bestehend aus
56,6 Teilen des Farbstoffes der Formel (13) und
43,4 Teilen des Farbstoffes der Formel (18) oder
0,4 g/l einer dritten Farbstoffmischung bestehend aus
52 Teilen des Farbstoffes der Formel (13) und
48 Teilen des Farbstoffes der Formel (17) und
verfährt ansonst wie im Beispiel 14 beschrieben, so erhält man ebenfalls egale und streifenfreie olive Teppichfärbungen mit ausgezeichneter Durchfärbung von der Polspitze bis zum Träger des Teppichs.

## Patentansprüche

1. Verfahren zum Färben oder Ausrüsten von textilen Fasermaterialien durch Aufbringen einer wässerigen Zubereitung in Schaumform auf die Fasermaterialien und anschliessende Hitzebehandlung dieser Materialien, wobei die Zubereitung neben Farbstoffen oder Ausrüstmittel eine schaumbildende Mischung enthält, dadurch gekennzeichnet, dass die schaumbildende Mischung aus Wasser und mindestens
A) einem anionischen Tensid und
B) einem nichtionogenen Blockpolymeren, das aus sich von Aethylenoxid und Propylenoxid ableitenden Einheiten aufgebaut ist und einen Trübungspunkt von 15 bis 70 °C und eine Antischaumwirkung in der Wärme hat,
besteht, ausgenommen schaumbildende Mischungen, die Siloxanoxyalkylen-Copolymerisate enthalten.

2. Verfahren gemäss Anspruch 1, dadurch gekennzeichnet, dass das anionische Tensid ein saurer Ester oder dessen Salz eines Polyadduktes von 2 bis 30 Mol Aethylenoxid an 1 Mol Fettalkohol mit 8 bis 22 Kohlenstoffatomen oder an 1 Mol eines Phenols, das mindestens eine Benzylgruppe, eine Phenylgruppe oder eine Alkylgruppe mit mindestens 4 Kohlenstoffatomen aufweist, wobei dieser saure Ester einzeln oder als Gemisch verwendet werden kann.

3. Verfahren gemäss Anspruch 2, dadurch gekennzeichnet, dass das anionische Tensid eine Verbindung der Formel ist, worin R Alkyl oder Alkenyl mit 8 bis 22 Kohlenstoffatomen, Alkylphenyl mit 4 bis 16 Kohlenstoffatomen im Alkylteil oder o-Phenylphenyl, X den Säurerest einer anorganischen, Sauerstoff enthaltenden Säure oder den Rest einer organischen Säure und m 2 bis 30 bedeuten.

4. Verfahren gemäss Anspruch 3, dadurch gekennzeichnet, dass das anionische Tensid eine Verbindung der Formel ist, worin R₁ Octyl oder Nonyl bedeutet, m₁ 2 bis 15 ist und X₁ sich von o-Phosphorsäure oder von Schwefelsäure ableitet und das Tensid als freie Säure, Natrium- oder Ammoniumsalz vorliegt.

5. Verfahren gemäss einem der Ansprüche 1 bis 4, dadurch gekennzeichnet, dass die Komponente (B) ein Blockpolymerisat mit einem Trübungspunkt von 25 bis 50 °C ist.

6. Verfahren gemäss einem der Ansprüche 1 bis 5, dadurch gekennzeichnet, dass das Blockpolymerisat aus 10 bis 50 Gewichtsprozent sich von Aethylenoxid und 50 bis 90 Gewichtsprozent von Propylenoxid ableitenden Einheiten aufgebaut ist und ein Molekulargewicht von 350 bis 3 000 besitzt.

7. Verfahren gemäss einem der Ansprüche 1 bis 6, dadurch gekennzeichnet, dass das Blockpolymerisat der Formel oder der Formel entspricht, worin R₃ Wasserstoff, Alkyl oder Alkenyl mit höchsten 18 Kohlenstoffatomen, vorzugsweise 8 bis 16 Kohlenstoffatomen, o-Phenylphenyl oder Alkylphenyl mit 4 bis 12 Kohlenstoffatomen im Alkylteil, von Z₁ und Z_{z} eines Wasserstoff und das andere Methyl, y 1 bis 75 und x 1 bis 30 bedeuten und die Summe von n₁ + n₂ 3 bis 30, vorzugsweise 3 bis 15, und von _{Y1} + _{Y2} 2 bis 30, vorzugsweise 4 bis 20, beträgt und n₂ und y₂ auch 0 sein können.

8. Verfahren gemäss Anspruch 7, dadurch gekennzeichnet, dass das Blockpolymerisat ein Anlagerungsprodukt von 3 bis 10 Mol Aethylenoxid und 3 bis 10 Mol Propylenoxid an einen aliphatischen Monoalkohol von 8 bis 16 Kohlenstoffatomen ist.

9. Verfahren gemäss Anspruch 1, dadurch gekennzeichnet, dass die schaumbildende Mischung mindestens.
Aa) einen Schwefelsäureester oder dessen Salz eines Anlagerungsproduktes von 2 bis 15 Mol Aethylenoxid an 1 Mol eines aliphatischen Monoalkohols mit 8 bis 18 Kohlenstoffatomen oder an 1 Mol eines Alkylphenols mit 4 bis 12 Kohlenstoffatomen im Alkylrest, und
Bb) ein Anlagerungsprodukt von 3 bis 10 Mol Aethylenoxid und 3 bis 10 Mol Propylenoxid an einen aliphatischen Monoalkohol von 8 bis 16 Kohlenstoffatomen
enthält.

10. Verfahren gemäss einem der Ansprüche 1 bis 9, dadurch gekennzeichnet, dass die schaumbildende Mischung aus
5 bis 60 Gewichtsprozent der Komponente (A),
5 bis 30 Gewichtsprozent der Komponente (B) und
10 bis 90 Gewichtsprozent Wasser,
bezogen auf die gesamte Mischung, besteht.

11. Verfahren gemäss einem der Ansprüche 1 bis 10, dadurch gekennzeichnet, dass die schaumbildende Mischung zusätzlich ein Retardiermittel enthält.

12. Verfahren gemäss Anspruch 11, dadurch gekennzeichnet, dass das Retardiermittel ein quaternäres Ammoniumsalz ist, das durch Anlagerung von 1 bis 35 Mol eines Alkylenoxides und gegebenenfalls zusätzlich 1 oder 2 Mol Styroloxid an ein aliphatisches Amin, das eine Alkyl- oder Alkenylrest von 8 bis 24 Kohlenstoffatomen aufweist, und durch anschliessende Umsetzung des Anlagerungsproduktes mit einem Quaternierungsmittel hergestellt worden ist.

13. Verfahren gemäss einem der Ansprüche 1 bis 12, dadurch gekennzeichnet, dass man die verschäumte Behandlungsflotte über eine Auftragswalze kontinuierlich auf das textile Fasermaterial aufbringt, und dieses nach allfälliger Entwässerung des Schaumes gegebenenfalls trocknet und einer Hitzebehandlung unterwirft.

14. Verfahren gemäss einem der Ansprüche 1 bis 13, dadurch gekennzeichnet, dass man die verschäumte Zubereitung auf das textile Fasermaterial nacheinander von jeder Seite aufbringt.

15. Verfahren gemäss einem der Ansprüche 1 bis 14, dadurch gekennzeichnet, dass die Hitzebehandlung des Fasermaterials durch Dämpfen bei einer Temperatur von 95 bis 120 °C durchgeführt wird.

16. Verfahren gemäss einem der Ansprüche 1 bis 15, dadurch gekennzeichnet, dass man eine verschäumte Farbstoffzubereitung über eine Auftragswalze kontinuierlich in Form einer Schicht auf das textile Fasermaterial aufbringt, den Schaum durch Anlegen eines Unterdrucks soweit in das Fasermaterial saugt, dass eine in der Höhe reduzierte Schaumdecke zurückbleibt und das Fasermaterial anschliessend dämpft.

17. Verfahren gemäss einem der Ansprüche 1 bis 16, dadurch gekennzeichnet, dass man eine erste Schaumschicht auf die Florseite eines Teppichs aufbringt, mittels Vakuum in den Teppich einsaugt, anschliessend eine zweite Schaumschicht aufbringt und anschliessend dämpft.

18. Verfahren gemäss einem der Ansprüche 1 bis 17, dadurch gekennzeichnet, dass man einen Teppich mit einer wässerigen Vorbehandlungsflotte und/oder einer wässerigen Färbeflotte imprägniert, anschliessend die verschäumte Zubereitung aufbringt und die Färbung durch Dämpfen fertigstellt.

19. Verfahren gemäss Anspruch 18, dadurch gekennzeichnet, dass auch die Färbeflotte die Komponenten (A) und (B) enthält.

20. Verfahren gemäss Anspruch 18, dadurch gekennzeichnet, dass die Vorbehandlungsflotte ein nichtionogenes Tensid enthält.

21. Verfahren gemäss einem der Ansprüche 1 bis 20, dadurch gekennzeichnet, dass man zur Färbung eines Polyamidteppichs mindestens zwei oder drei anionische Farbstoffe verwendet.

22. Verfahren gemäss Anspruch 21, dadurch gekennzeichnet, dass man einen gelben oder orangen Farbstoff, einen roten Farbstoff und einen blauen Farbstoff zur Herstellung einer Trichromiefärbung verwendet.

23. Verschäumte wässerige Zubereitung, welche mindestens einen Farbstoff oder ein Ausrüstmittel und eine schaumbildende Mischung enthält, dadurch gekennzeichnet, dass die schaumbildende. Mischung aus Wasser und mindestens
A) einem anionischen Tensid und
B) einem nichtionogenen Blockpolymeren, .das aus sich von Aethylenoxid und Propylenoxid ableitenden Einheiten aufgebaut ist und einen Trübungspunkt von 15 bis 70 °C und eine Antischaumwirkung in der Wärme hat,
besteht, ausgenommen schaumbildende Mischungen, die Siloxanoxyalkylen-Copolymerisate enthalten.

## Claims

1. A process for dyeing or finishing textile material, which comprises applying to said material an aqueous foam composition which, in addition to containing dye or finishing agent, contains a foamable system comprising water and at least
A) one anionic surfactant and
B) one non-ionic block polymer based on ethylene oxide and propylene oxide units, and which has a cloud point of 15 °C to 70 °C and has a foam inhibiting action under heat,
excepting foamable systems which contain oxyalkylene-siloxane copolymers.

2. A process according to claim 1, wherein the anionic surfactant is an acid ester, or salt thereof, of a polyadduct of 2 to 30 moles of ethylene and 1 mole of a fatty alcohol of 8 to 22 carbon atoms or 1 mole of a phenol which contains at least one benzyl group, one phenyl group or one alkyl group of at least 4 carbon atoms, which acid ester is used individually or in admixture.

3. A process according to claim 2, wherein the anionic surfactant is a compound of the formula wherein R is alkyl or alkenyl, each of 8 to 22 carbon atoms, alkylphenyl containing 4 to 16 carbon atoms in the alkyl moiety, or o-phenylphenyl, X is the acid radical of an inorganic oxygen-containing acid or the radical of an organic acid, and m is 2 to 30.

4. A process according to claim 3, wherein the anionic surfactant is a compound of the formula wherein R₁ is octyl or nonyl, m₁ is 2 to 5 and X₁ is derived from o-phosphoric acid or from sulfuric acid, and the surfactant is in the form of the free acid or sodium or ammonium salt.

5. A process according to any one of claims 1 to 4, wherein component (B) is a block polymer with a cloud point of 25° to 50 °C.

6. A process according to any one of claims 1 to 5, wherein the block polymer is composed of 10 to 50 % by weight of ethylene oxide and 50 to 90 % by weight of propylene oxide units und has a molecular weight of 350 to 3 000.

7. A process according to any one of claims 1 to 6, wherein the block polymer has the formula or wherein R₃ is hydrogen, alkyl or alkenyl, each containing at most 18, preferably 8 to 16, carbon atoms, o-phenylphenyl or alkylphenyl containing 4 to 12 carbon atoms in the alkyl moiety, one of Z, and Z₂ is hydrogen and the other is methyl, y is 1 to 75 and x is 1 to 30, and the sum of n, + n₂ is 3 to 30, preferably 3 to 15, and the sum of _{YI} + _{Y2} is 2 to 30, preferably 4 to 20, and n₂ and _{Y2} can also be 0.

8. A process according to claim 7, wherein the block polymer is a polyadduct of 3 to 10 moles of ethylene oxide and 3 to 10 moles of propylene oxide with an aliphatic monoalcohol of 8 to 16 carbon atoms.

9. A process according to claim 1, wherein the foamable system comprises at least
Aa) a sulfuric acid ester, or a salt thereof, of an adduct of 2 to 15 moles of ethylene oxide with 1 mole of an aliphatic monoalcohol containing 8 to 18 carbon atoms or with 1 mole of an alkylphenol containing 4 to 12 carbon atoms in the alkyl moiety, and
Bb) a polyadduct of 3 to 10 moles of ethylene oxide and 3 to 10 moles of propylene oxide with 1 mole of an aliphatic monoalcohol containing 8 to 16 carbon atoms.

10. A process according to any one of claims 1 to 9, wherein the foamable system comprises
5 to 60 % by weight of component (A),
5 to 30 % by weight of component (B), and
10 to 90 % by weight of water,
based on the weight of the entire system.

11. A process according to any one of claims 1 to 10, wherein the foamable system additionally contains a retardant.

12. A process according to claim 11, wherein the retardant is a quaternary ammonium salt which has been obtained by addition of 1 to 35 moles of an alkylene oxide and optionally 1 or 2 moles of styrene oxide to an aliphatic amine which contains an alkyl or alkenyl radical, each of 8 to 24 carbon atoms, and by subsequent reaction of the adduct with a quaternising agent.

13. A process according to any one of claims 1 to 12, wherein the foamed treatment liquor is applied from an applicator roll continuously to the textile material, and the material is subjected to a heat treatment after the foam has collapsed, with or whithout drying.

14. A process according to any one of claims 1 to 13, wherein the foamed composition is applied in succession to both sides of the textile material.

15. A process according to any one of claims 1 to 14, wherein the heat treatment is carried out by steaming the textile material in the temperature range from 95° to 120 °C.

16. A process according to any one of claims 1 to 15, which comprises applying a foamed dye composition from an applicator roll continuously, in the form of at least one layer, to the textile material, applying a vaccum to effect sufficient penetration of foam into the material such that the layer of foam remaining on the surface thereof is reduced in height, and subsequently steaming the material.

17. A process according to any of claims 1 to 16, which comprises applying a first layer of foam to the pile side of a carpet, accuming said layer of foam into the carpet, then applying a second layer of foam and subsequently steaming the carpet.

18. A process according to any one of claims 1 to 17, which comprises impregnating a carpet with an aqueous pretreatment liquor or an aqueous dye liquor, then applying the foamed composition and fixing the dyeing by steaming.

19. A process according to claim 18, wherein the dye liquor also contains components (A) and (B).

20. A process according to claim 18, wherein the pretreatment liquor contains a non-ionic surfactant.

21. A process according to any one of claims 1 to 20, wherein at least two or three anionic dyes are used for dyeing a polyamide carpet.

22. A process according to claim 21, wherein a yellow or orange dye, a red dye and a blue dye are used to obtain a trichromatic dyeing.

23. A foamed aqueous composition which contains at least one dye or one finishing agent, and a foamable system comprising water and at least
A) one anionic surfactant and
B) one non-ionic block polymer which is based on ethylene oxide and propylene oxide units, and has a cloud point of 15° to 70 °C and a foam inhibiting action under heat, excepting foamable systems which contain oxyalkylene-siloxane copolymers.

## Revendications

1. Procédé de teinture ou de finissage de matières fibreuses textiles, par application d'une préparation aqueuse sous forme de mousse sur les matières fibreuses, suivie d'un traitement thermique de ces matières, où la préparation contient, outre des colorants ou des adjuvants de finissage, un mélange moussant, caractérisé en ce que le mélange moussant est constitué d'eau et d'au moins
A) un tensioactif anionique et
B) un polymère séquence non ionique, constitué de motifs dérivant de l'oxyde d'éthylène et de l'oxyde de propylène et présentant un point de trouble de 15 à 70 °C et un effet anti-moussant à chaud, à l'exception des mélanges moussants contenant des copolymères de siloxane oxyalkylénés.

2. Procédé selon la revendication 1, caractérisé en ce que le tensioactif anionique est un ester d'acide ou son sel d'un produit de polyaddition de 2 à 30 moles d'oxyde d'éthylène sur 1 mole d'un alcool gras de 8 à 22 atomes de carbone, ou sur 1 mole d'un phénol possédant au moins un groupe benzyle, un groupe phényle ou un groupe alkyle ayant au moins 4 atomes de carbone, où cet ester d'acide peut être utilisé seul ou en mélange.

3. Procédé selon la revendication 2, caractérisé en ce que le tensioactif anionique est un composé de formule dans laquelle R est un radical alkyle ou alcényle de 8 à 22 atomes de carbone, alkylphényle de 4 à 16 atomes de carbone dans la partie alkyle ou o-phénylphényle, X est le résidu acide d'un acide inorganique contenant de l'oxygène ou le résidu d'un acide organique, et m vaut 2 à 30.

4. Procédé selon la revendication 3, caractérisé en ce que le tensioactif anionique est un composé de formule dans laquelle R₁ est le radical octyle ou nonyle, m₁ vaut 2 à 15 et X₁ dérive de l'acide o-phosphorique ou de l'acide sulfurique, le tensioactif étant présent sous la forme d'un acide libre, d'un sel de sodium ou d'ammonium.

5. Procédé selon l'une des revendications 1 à 4, caractérisé en ce que le constituant (B) est un polymère séquencé ayant un point de trouble de 25 à 50 °C.

6. Procédé selon l'une des revendications 1 à 5, caractérisé en ce que le polymère séquencé est constitué de 10 à 50 % en poids de motifs dérivant de l'oxyde d'éthylène et de 50 à 90 % en poids de motifs dérivant de l'oxyde de propylène, et présente une masse moléculaire de 350 à 3000.

7. Procédé selon l'une des revendications 1 à 6, caractérisé en ce que le polymère séquencé correspond à la formule ou à la formule dans lesquelles R₃ est l'hydrogène, un radical alkyle ou alcényle ayant au plus 18 atomes de carbone, de préférence 8 à 16 atomes de carbone, un radical o-phénylphényle ou alkylphényle de 4 à 12 atomes de carbone dans la partie alkyle, de Z_{I} et Z₂ l'un est l'hydrogène et l'autre le radical méthyle, y vaut 1 à 75 et x vaut 1 à 30, et la somme n_{I} + n₂ vaut 3 à 30, de préférence 3 à 15, et la somme y₁ + y₂ vaut 2 à 30, de préférence 4 à 20, et n₂ et _{Y2} peuvent aussi être égaux à 0.

8. Procédé selon la revendication 7, caractérisé en ce que le polymère séquencé est un produit d'addition de 3 à 10 moles d'oxyde d'éthylène et 3 à 10 moles d'oxyde de propylène sur un monoalcool aliphatique de 8 à 16 atomes de carbone.

9. Procédé selon la revendication 1, caractérisé en ce que le mélange moussant contient au moins
Aa) un ester de l'acide sulfurique ou son sel d'un produit d'addition de 2 à 15 moles d'oxyde d'éthylène sur 1 mole d'un monoalcool aliphatique de 8 à 18 atomes de carbone ou sur 1 mole d'un alkylphénol de 4 à 12 atomes de carbone dans le radical alkyle, et
Bb) un produit d'addition de 3 à 10 moles d'oxyde d'éthylène et de 3 à 10 moles d'oxyde de propylène sur un monoalcool aliphatique de 8 à 16 atomes carbone.

10. Procédé selon l'une des revendications 1 à 9, caractérisé en ce que le mélange moussant est constitué
de 5 à 60 % en poids du constituant (A),
de 5 à 30 % en poids du constituant (B), et
de 10 à 90 % en poids d'eau,
sur la base du mélange total.

11. Procédé selon l'une des revendications 1 à 10, caractérisé en ce que le mélange moussant contient en outre un retardateur.

12. Procédé selon la revendication 11, caractérisé en ce que le retardateur est un sel d'ammonium quaternaire qui a été préparé par fixation de 1 à 35 moles d'un oxyde d'alkylène, et éventuellement, en outre, de 1 ou 2 moles d'oxyde de styrène sur une amine aliphatique contenant un radical alkyle ou alcényle de 8 à 24 atomes de carbone, puis par réaction du produit d'addition sur un agent de quaternisation.

13. Procédé selon l'une des revendications 1 à 12, caractérisé en ce qu'on applique en continu, à l'aide d'un rouleau applicateur, le bain de traitement mousseux sur la matière fibreuse textile, et que, après une éventuelle déshydratation de la mousse, on la sèche et la soumet éventuellement à un traitement thermique.

14. Procédé selon l'une des revendications 1 à 13, caractérisé en ce qu'on applique la préparation mousseuse sur la matière fibreuse textile, successivement de chaque côté.

15. Procédé selon l'une des revendications 1 à 14, caractérisé en ce que le traitement thermique de la matière fibreuse est réalisé par vaporisage à une température de 95 à 120 °C.

16. Procédé selon l'une des revendications 1 à 15, caractérisé en ce qu'on applique en continu, à l'aide d'un rouleau applicateur, une préparation colorante mousseuse sous la forme d'une couche sur la matière fibreuse textile, qu'on aspire la mousse, par application d'une dépression, dans la matière fibreuse, jusqu'à ce qu'il reste une épaisseur de mousse de hauteur réduite, puis qu'on vaporise la matière fibreuse.

17. Procédé selon l'une des revendications 1 à 16, caractérisé en ce qu'on applique une première couche de mousse sur le côté poil d'une moquette, qu'on l'aspire dans la moquette à l'aide d'une dépression, puis qu'on applique une deuxième couche de mousse, puis qu'on vaporise.

18. Procédé selon l'une des revendications 1 à 17, caractérisé en ce qu'on imprègne une moquette d'un bain de prétraitement aqueux et/ou d'un bain de teinture aqueux, puis qu'on applique la préparation mousseuse et qu'on termine la teinture par vaporisage.

19. Procédé selon la revendication 18, caractérisé en ce que le bain de teinture contient lui aussi les constituants (A) et (B).

20. Procédé selon la revendication 18, caractérisé en ce que le bain de piètraiternent contient un tensioactif non ionique.

21. Procédé selon l'une des revendications 1 à 20, caractérisé en ce qu'on utilise pour la teinture d'une moquette de polyamide au moins deux ou trois colorants anioniques.

22. Procédé selon la revendication 21, caractérisé en ce qu'on utilise pour obtenir une trichromie un colorant jaune ou orange, un colorant rouge et un colorant bleu.

23. Préparation aqueuse mousseuse, qui contient au moins un colorant ou un agent de finissage et un mélange moussant, caractérisée en ce que le mélange moussant est constitué d'eau et d'au moins
A) un tensioactif anionique, et
B) un polymère séquencé non ionique constitué de motifs dérivant de l'oxyde d'éthylène et de l'oxyde de propylène et ayant un point de trouble de 15 à 70 °C et un effet anti-moussant à chaud, à l'exception des mélanges moussants contenant des copolymères de siloxane oxyalkylénés.
